# NEUE EUROPÄISCHE PATENTSCHRIFT

(11) **EP 1 798 298 B2**
(45) Veröffentlichungstag und Bekanntmachung des Hinweises auf die Entscheidung über den Einspruch: **04.05.2016**
(45) Hinweis auf die Patenterteilung: 05.12.2007
(21) Anmeldenummer: 05027341.6
(22) Anmeldetag: 14.12.2005
(51) Int. Cl.: C22C 9/10, C22C 9/04

(54) **Verwendung einer migrationsarmen Kupferlegierung sowie Bauteile aus dieser Legierung**
Use of a low-migration copper alloy and parts made of such alloy
Utilisation d'un alliage de cuivre à faible migration et pièces en cet alliage

(43) Veröffentlichungstag der Anmeldung: 20.06.2007
(73) Patentinhaber: Gebr. Kemper GmbH + Co. KG Metallwerke, 57462 Olpe (DE); JRG Gunzenhauser AG, 4450 Sissach (CH); R. Nussbaum AG Metallgiesserei und Armaturenfabrik, 4601 Olten (CH); VIEGA GmbH & Co. KG, 57439 Attendorn (DE)
(72) Erfinder: Müller, Katrin, Dr.-Ing., 12107 Berlin (DE); Zeiter, Patrik, 4853 Riken (CH); Leistritz, Frank, 57489 Drolshagen (DE)
(74) Vertreter: Grünecker Patent- und Rechtsanwälte PartG mbB

(56) Entgegenhaltungen:
- EP-A- 0 638 655
- EP-A- 1 045 041
- CH-A- 148 195
- DE-A1- 4 324 008
- DE-C- 585 002
- GB-A- 1 443 090
- US-A1- 2004 234 412

## Beschreibung

Die vorliegende Erfindung betrifft die Verwendung einer migrationsarmen Kupferlegierung zur Herstellung von Bauteilen nämlich Fittings und Armaturen, sowie entsprechende Bauteile bestehend aus solcher Kupferlegierung.

Werkstoffe zur Herstellung von Bauteilen für die Gas- und Wasserinstallation unterliegen besonderen Anforderungen, die insbesondere an trinkwasserführende Leitungen und ihre Komponenten gestellt werden. Hier ist zuvorderst die Korrosionsbeständigkeit der Bauteile zu nennen, denn die eingesetzten Bauteile sollen auch bei einem langjährigen Einsatz nicht korrodieren. Darüber hinaus werden besondere Anforderungen an die Herstellbarkeit und die Verarbeitbarkeit gestellt, wobei sich die Legierungen nicht nur einfach und wirtschaftlich gießen lassen müssen, sondern darüber hinaus auch das Erfordernis besteht, dass die gegossenen Bauteile einfach mechanisch zu bearbeiten sind. Dabei ist insbesondere auf eine gute Zerspanbarkeit zu achten. Schließlich müssen die aus der Kupferlegierung hergestellten Bauteile auch für den Einsatzbereich erforderlichen mechanischen Beanspruchungen Stand halten. So wird regelmäßig bei Kupfer-Zinn-Zink-Legierungen eine Zugfestigkeit von mehr als 180 N/mm² bei einer 0,2%-Dehngrenze von 85 N/mm² für erforderlich erachtet. Bei Bronzen (Kupfer-Zinn-Legierungen) sollten die Zugfestigkeit bei 240 N/mm² und die 0,2%-Dehngrenze bei 130 N/mm² und mehr liegen.

Von besonderem Interesse ist ferner das Verhalten der Werkstoffe hinsichtlich der Abgabe von Ionen der Legierungskomponenten der Werkstoffe bzw. von Reaktionsprodukten mit Wasserinhaltsstoffen. Hier sind zum Schutz der Verbraucher sehr enge Grenzen hinsichtlich der erlaubten Abgabe von Metallionen aus den Bauteilen in das Trinkwasser einzuhalten.

Neben anderen Legierungen werden heutzutage auch hoch kupferhaltige Buntmetall-Legierungen, wie Bronze oder Rotguss zur Herstellung der medienführenden Bauteile von Gas- und Wasserleitungen eingesetzt. Im Hinblick auf eine gute maschinelle Bearbeitbarkeit werden diesen Buntmetall-Legierungen gewisse Mengen an Blei zugesetzt. Zur Erhöhung der Korrosionsbeständigkeit und der Festigkeit ist die Zugabe von Nickel zu bevorzugen.

Übliche Vertreter von Bronze-Guss-Legierun-gen sind in DIN EN 1982 zusammengestellt. Beispielhaft soll hier die Rotguss-Legierung CuSn5Zn5Pb5 mit jeweils zwischen 4 bis 6 Gew.-% Zinn, Zink und Blei bei einem Gehalt von bis zu 2,0 Gew.-% Nickel und bis zu 0,1 Gew.-% Phosphor sowie als Beimengungen bis zu 0,3 Gew.-% Eisen und bis zu 0,25 Gew.-% Antimon genannt werden. Dieser Werkstoff zeichnet sich zwar durch eine gute Gießbarkeit sowie Korrosionsbeständigkeit auch gegenüber Meerwasser aus. Hinsichtlich der Abgabe von Metallionen in das Wasser muss dieser Werkstoff indes vor dem Hintergrund der künftig zu erwartenden Grenzwerte als nicht zufriedenstellend angesehen werden. Hier wird insbesondere die hohe Bleiabgabe von CuSn5Zn5Pb5 bemängelt.

Mit der EP-1 045 041 ist bereits eine bleifreie Kupferlegierung vorgeschlagen worden, die eine zufriedenstellende Zerspanbarkeit aufweisen soll und welche bis zu 79 Gew.-% Kupfer, zwischen 2 und 4 Gew.-% Silicium und als Rest Zink aufweist. Diese Legierung kommt speziell zur Herstellung von Armaturen, Fittings und dergleichen Teile für wasserführende Rohrleitungssysteme in Frage. Die Legierung verhält sich indes insbesondere im Hinblick auf die Korrosionsbeständigkeit nicht wie Rotguss und kann folglich diesen nicht substituieren.

Die GB-1 443 090 offenbart eine im Hinblick auf Entzinkung verbesserte Kupferlegierung mit zwischen 80 und 90 Gew.-% Kupfer, zwischen 6,3 und 17,5 Gew.-% Zink und zwischen 2,8 und 4,75 Gew.-% Silicium als wesentliche Legierungsbestandteile mit zwischen 0,03 und 0,05 Gew.-% Arsen. Zur Verbesserung der Korrosionseigenschaften wird nach dem Lösungsvorschlag der GB-1, 443 090 eine Wärmebehandlung der gegossenen Teile vorgeschlagen. Bei dieser Wärmebehandlung werden die gegossenen Teile bei Temperaturen zwischen 600°C und 750°C über die Dauer von 5 bis 10 Tagen geglüht und nachfolgend abgeschreckt. Diese Wärmebehandlung wird mit dem Ziel durchgeführt, die im Hinblick auf die Korrosion zu bevorzugende α- und ξ-Phase zu erhalten. Durch das Abschrecken soll insbesondere die Ausbildung von Phasen vermieden werden, deren Korrosionswiderstand gering ist, so der p- und χ-Phase.

Aus der GB-1 385 411 ist eine Kupferlegierung bekannt, die bis zu 10 Gew.-% Aluminium und bis zu 5 Gew.-% Eisen hat und die zur Herstellung von wasserführenden Bauteilen von Wasserinstallationen zum Einsatz kommt. Diese Legierung zeigt indes ein unzureichendes Korrosionsverhalten und insbesondere eine zu hohe Migration von Metallionen in das Wasser.

Der vorliegenden Erfindung liegt das Problem zugrunde, eine hinsichtlich des Migrationsverhaltens verbesserte Kupferlegierung anzugeben, die sich insbesondere zur Herstellung von medienführenden Gas- bzw. Wasserleitungen und deren Teile eignet und die eine gute Korrosionsbeständigkeit gegenüber den Medien, eine gute Festigkeit und eine gute Bearbeitbarkeit und Gießbarkeit hat. Bei der Bearbeitbarkeit kommt es insbesondere auf die Zerspanungseigenschaften der Kupferlegierung an. Darüber hinaus will die Erfindung entsprechende medienführende Bauteile, insbesondere Fittings oder Armaturen, angeben, sowie eine vorteilhafte Verwendung der erfindungsgemäßen Kupferlegierung.

Im Hinblick auf den stoffbezogenen Aspekt der vorliegenden Erfindung wird die Verwendung einer Kupferlegierung mit den Merkmalen von Anspruch 1 vorgeschlagen. Diese Kupferlegierung umfasst zwischen 2 und 4,5 Gew.-% Silicium, zwischen 1 und 15 Gew.-% Zink und zwischen 0,05 und 2 Gew.-% Mangan. Neben diesen notwendigen Elementen kann die Kupferlegierung zwischen 0,05 und 0,4 Gew.-% Aluminium und/oder zwischen 0,05 und 2 Gew.-% Zinn enthalten. Als Rest sind in der Legierung Kupfer und unvermeidbare Verunreinigungen enthalten. Diese Verunreinigungen sind auf einen Anteil von 0,5 Gew.-% beschränkt. Besonders bevorzugt liegt die Obergrenze für die Verunreinigungen bei 0,25 %. Diese Obergrenze gilt für den kumulativen Anteil an Nickel und Blei in der Legierung, was sich als besonders wirksame Maßnahme zur Unterdrückung der Migration von Blei bzw. Nickel erwiesen hat. Im Hinblick darauf ist die Legierung vorzugsweise frei von Blei- und/oder Nickel. Als bleifreie Legierung wird eine Legierung angesehen, bei welcher der Anteil an Blei weniger als 0,25 % beträgt. Als nickelfreie Legierung wird eine Legierung angesehen, bei welcher der Anteil an Nickel weniger als 0,15% beträgt.

Es hat sich gezeigt, dass mit einer Kupferlegierung, wie sie in Anspruch 1 angegeben ist, bestmöglich den an Bauteile für medienführende Gas- bzw. Wasserleitungen zu stellenden Anforderungen entsprochen werden kann. So zeigt die Legierung ein gutes Gießverhalten. Die durch Gießen hergestellten Bauteile lassen sich gut spanhebend bearbeiten. Versuche an Probestücken haben gezeigt, dass die Festigkeit den zu stellenden Anforderungen entspricht. Darüber hinaus ist die Korrosionsbeständigkeit der Legierung hoch.

In praktischen Versuchen konnte bestätigt werden, dass die in Rede stehenden Bauteile für medienführende Leitungen ohne Weiteres mit den üblichen Gussverfahren, beispielsweise im Sand-, Kokillen-, Schleuder- oder Stranggussverfahren, hergestellt werden können. Hinsichtlich der Abkühlbedingungen aus der Schmelze gelten keine besonderen Anforderungen. Das so gewonnene Gussteil kann gut spanhebend bearbeitet werden. Zur Verminderung der Migrationsneigung des Gussteils kann dieses vorzugsweise vor einer spanhebenden Bearbeitung einer Wärmebehandlung unterzogen werden. Dabei wird das Gussteil vorzugsweise bei zwischen 400°C und 800°C für mindestens eine halbe Stunde geglüht. Vorzugsweise erfolgt die Wärmebehandlung in einem Temperaturintervall von zwischen 600°C und 700°C. Die Glühzeit kann beliebig lang sein. Im Hinblick auf wirtschaftliche Randbedingungen wird diese indes mit zwischen 2 und 16 Stunden festgelegt. In diese Glühzeit ist die Aufzeitphase nicht einbezogen.

Das Glühen erfolgt insbesondere mit dem Ziel, in dem gegossenen Bauteil die α-Phase einzustellen, die nach der derzeitigen Vorstellen der Erfinder die zu erzielende Kombination unterschiedlicher Eigenschaften ermöglicht. Es sei aber darauf hingewiesen, dass bereits der überwiegende Teil der notwendigen Legierungselemente Kupfer, Zink und Silicium bei einer natürlichen Abkühlung aus der Schmelze ohne gesonderte Wärmebehandlung in Form von α-Mischkristallen erstarrt.

Eine Zugabe von Silicium innerhalb des angegebenen Intervalls begünstig femer den Spanbruch bei der Bearbeitung. Mit zunehmendem Silicium-Gehalt erhöht sich jedoch auch der Werkzeugverschleiß bei der spanabhebenden Bearbeitung von aus der Legierung hergestellten Bauteilen. Dementsprechend wird die Obergrenze für den Silicium-Gehaft nicht zuletzt auch im Hinblick auf die mechanische Bearbeitbarkeit der Legierung auf 4,5 Ges.-% festgelegt.

Im Hinblick auf die geforderte Korrosionsbeständigkeit ist bei der Kupferlegierung derZinkgehaltauf 15 Gew.-% beschränkt. Ein Mindestgehalt von 1 Gew.-% Zink garantiert hingegen ein Mindestmaß an Zerspanbarkeit.

Mangan wird der Legierung in den Grenzen von 0,05 bis 2 Gew.-% zugegeben, um die Gefügestruktur zu verbessern. Mangan verfeinert das Gefüge und beeinflusst das Erstarrungsverhalten der Kupferlegierung positiv. Der Mangangehalt ist allerdings mit Rücksicht auf die Migrationsneigung von Mangan auf 2 Ges.-% beschränkt.

Mit einer Beschränkung der Summe der Verunreinigungen auf maximal 0,5 Gew.-% wird der Gehalt an Inhaltsstoffen, die möglicherweise in das Trinkwasser migrieren können, auf ein auch unterwirtschaftlichen Gesichtspunkten gewähltes Minimum beschränkt. Mit einem weiter eingeschränkten oberen Grenzwert für die unvermeidbaren Verunreinigungen von 0,25 Gew.-% kann eine höhere Sicherheit gegen Migration, jedoch zu Lasten der Herstellungskosten erreicht werden.

Vorzugsweise enthält die Legierung zwischen 5 und 15 Ges.-% Zink. In diesem eingeschränkten Intervall kann eine bestmögliche Kombination aus Korrosionsbeständigkeit und Zerspanbarkeit erzielt werden.

Zur Optimierung der Festigkeit bei ausreichenden Dehnungseigenschaften des Materials in Kombination mit guten Migrationswerten wird der Siliciumgehalt auf zwischen 2,8 Gew.-% und 4 Gew.-% festgelegt.

Zur weiteren Vermindeentsprechende rung der Migrationsneigung von Mangan wird dessen Gehalt vorzugsweise auf 0,2 bis 0,6 Gew.-% festgelegt. Die Legierung enthält aus gleichen Gründen vorzugsweise überhaupt kein Nickel bzw. Blei. Der Kupfergehalt in der Legierung beträgt mindestens 80 und maximal 96,95 Gew.-%.

Gemäß einem Aspekt der vorliegenden Erfindung wird die Verwendung der Kupferlegierung zur Herstellung von Bauteilen für Trinkwasserleitungen vorgeschlagen. Dies sind Fittings und Armaturen.

Die vorliegende Erfindung soll nachfolgend anhand eines Ausführungsbeispiels in Verbindung mit der Zeichnung verdeutlicht werden. Die Zeichnung zeigt:
- Fig. 1: ein Schaubild mit einem Vergleich der Bleimigration eines Ausführungsbeispiels der Kupferlegierung gegenüber einer anderen konventionellen Rotguss-Legierung;
- Fig. 2: ein Schaubild mit einem Vergleich der Nickelmigration eines Ausführungsbeispiels der Kupferlegierung gegenüber einer anderen konventionellen Rotguss-Legierung;
- Fig. 3: ein Schaubild mit einem Vergleich der Kupfermigration eines Ausführungsbeispiels der Kupferlegierung gegenüber einer anderen konventionellen Rotguss-Legierung; und
- Fig. 4: ein Schaubild mit einem Vergleich der Zinkmigration eines Ausführungsbeispiels der Kupferlegierung gegenüber einer anderen konventionellen Rotguss-Legierung.

Die Fig. 1 bis 4 zeigen den zeitlichen Verlauf der Abgabe von bestimmten Metallionen bei einer Messanordnung gemäß DIN 50931-1 über eine Zeit von insgesamt 26 Wochen. Die DIN legt dabei die Prüfungsanordnung und die Prüfungsbedingungen fest, mit deren Hilfe die Korrosionswahrscheinlichkeit von Werkstoffen für metallische Komponenten einer Trinkwasserinstallation bei Korrosionsbelastung bei Trinkwasser ermittelt werden kann.

Dargestellt ist jeweils der zeitliche Verlauf bei Verwendung eines Ausführungsbeispiels einer Kupferlegierung mit folgender Zusammensetzung:
Si: 3,5 Gew.-%;
Zn: 1,6 Gew.-%;
Mn: 0,5 Gew.-%;
unvermeidbare Verunreinigungen in Summe: max.
0,5 Gew.-%;
und als Rest Kupfer.

Die Ergebnisse werden in den jeweiligen Darstellungen der Fig. 1 bis 4 mit denjenigen Messwerten verglichen, die bei einer konventionellen Rotguss-Legierung bei gleichen Versuchsbedingungen erzielt werden können. Die Rotguss-Legierung hat folgende Zusammensetzung:
Zn: 5,5 Gew.-%;
Sn: 4,5 Gew.-%;
Pb: 3,0 Gew.-%;
Ni: 0,5 Gew.-%;
Rest: Kupferund unvermeidbare Verunreinigungen.

Die Messergebnisse mit dem Ausführungsbeispiel der Kupferlegierung sind mit A gekennzeichnet. Die Vergleichsmessung mit der Rotguss-Legierung mit B.

Neben dem vorerwähnten Vergleich enthalten die Figuren 1 bis 3 auch einen Grenzwert gemäß der deutschen Trinkwasserverordnung (TrinkwV) für die Abgabe bestimmter Ionen an Wasser und den bei Migrationsversuchen einzuhaltenden Parameterwert W(15). Dieser Parameterwert W(15) muss eingehalten werden, wenn eine Überschreitung des Wertes der TrinkwV bei der Verwendung des geprüften Bauteils vermieden werden soll. Der Parameterwert W(15) ergibt sich aus dem Produkt des Grenzwertes nach der TrinkwV und dem Verhältnis der Formfaktoren A und B. Der Formfaktor A ergibt sich nach DIN 50931-1 aus dem Verhältnis der wasserberührten Oberfläche des Werkstoffs zurwasserberührten Oberfläche der gesamten Versuchsstrecke. Der Formfaktor B ist ein Normierungsfaktor gemäß DIN 50930-6, welcher die Art der Bauteile berücksichtigt.

Fig. 1 verdeutlicht, dass die Bleiabgabemenge der Rotguss-Legierung von einem sehr hohen Wert, größer als 50 µg/l, innerhalb der ersten vier Versuchswochen nahezu exponentiell auf einen Wert abfällt, welcher sich knapp oberhalb des Grenzwertes der deutschen TrinkwV von 10 µg/l nach 12 bis 26 Versuchswochen einstellt. Man führt diese deutliche Überschreitung zu Beginn der Versuche darauf zurück, dass durch die Bearbeitung und Herstellung des Versuchsteils an die Oberfläche des zu prüfenden Bauteils gelangtes Blei in das Trinkwasser migriert. Nach den ersten Wochen ist das oberflächennahe Blei aus dem Probenkörper migriert und die Menge des abgegebenen Bleis bleibt in etwa konstant.

Das Ausführungsbeispiel nach A gibt dagegen an das Trinkwasser so gut wie kein Blei ab. Auch ein erhöhter Wert zu Beginn der Versuche ist nicht zu erkennen. Da die gemessenen Werte an der Grenze der Auflösung der Messanalytik liegt, werden die Schwankungen der Messwerte auf die Messgenauigkeit der Messapparatur zurückgeführt. Im Wesentlichen bleibt der Messwert für die Bleiabgabe bei der Probe deutlich unterhalb des Grenzwertes der TrinkwV von 10 µg/l.

Entsprechendes gilt für die Fig. 2 dargestellte Nickelabgabe der verglichenen Proben. Die Vergleichsprobe aus der Rotguss-Legierung zeigt einen typischen Verlauf, bei dem die konventionelle Legierung nach neun Wochen den Grenzwert nach der deutschen TrinkwV überschreitet, um nach einem Maximum in etwa in der 18. Woche langsam wiederin Richtung des Grenzwertes derTrinkwV zu fallen. Zwar kann das Ansteigen der Nikkelkonzentration im Trinkwasser durch die Rotguss-Legierung B bisher nicht genau erklärt werden. Der Anstieg ist aber reproduzierbar. Der durch die TrinkwV ausgegebene Grenzwert wird nicht eingehalten.

Im Vergleich dazu gibt die Kupferlegierung A keine nennenswerte Nickel-Ionen an das Trinkwasser ab. Auch hier liegen die gemessenen Werte von etwa 2 µg/l im Bereich der Auflösung der bei den Messgeräten verwandten Analytik.

Bei der Kupferabgabe (Fig. 3) zeigen die beiden verglichenen Legierungen im Wesentlichen den gleichen Verlauf. Die Legierung A nimmt aber jeweils innerhalb der zeitlich aussagekräftigen Versuchsergebnisse geringere Werte für die Kupferabgabe in µg/l ein. Das Maximum für beide Legierungen liegt bei dem Messwert nach 18 Versuchswochen. Danach fällt die Kupferabgabe für beide Legierungen ab. Die besseren Migrationswerte für das Element Kupfer gegenüber konventionellem Rotguss belegen die verbesserte Korrosionsbeständigkeit der Legierung A und waren zunächst nicht zu erwarten, da die Legierung A einen höheren KupferAnteil als konventioneller Rotguss hat. Es zeigte sich jedoch, dass gerade dieser hoher Kupferanteil von 80 % und höher die wesentliche Ursache für das verbesserte Migrationsverhalten darstellt. Beide Legierungen halten im Übrigen selbst in ihrem Maximum einen hinreichenden Abstand zu dem W (15-Wert) ein. Unter Berücksichtigung des Versuchsaufbaus ergibt sich damit eine Einhaltung der Grenzwerte nach TrinkwV. Im Vergleich fällt allerdings auf, dass die Legierung A sich gegenüber der konventionellen Legierung B mit einem Differenzbetrag von etwa 500 µg/l, entsprechend 20 bis 25 % günstiger, verhält.

Schließlich zeigt Fig. 4 die durch die Legierung an das Trinkwasser abgegebene Menge an Zink. Für Zink ist nach derTrinkwV kein Grenzwertfestgelegt. Der Verlauf für die Zinkabgabe bei der Kupferlegierung A unterscheidet sich erheblich von dem entsprechenden Verlauffürdie Vergleichslegierung B. Die Migration des Ausführungsbeispiels A der Legierung von Zink liegt zu jeder Zeit bei unter 100 µg/l. Die konventionelle Legierung B übersteigt diesen Wert um das Vielfache.

Die in den Fig. 1 bis 4 gezeigten Diagramme verdeutlichen die Vorteile der Kupferlegierung A, insbesondere den Einfluss des Siliciums zur Unterdrückung von unerwünschter Metallionenmigration in das Trinkwasser.

## Patentansprüche

1. Verwendung einer Kupferlegierung zur Herstellung von Bauteilen für Trinkwasserleitungen, nämlich Fittings und Armaturen derselben, wobei die Kupferlegierung umfasst, in Gew.-%:
2,8 ≤ Si ≤ 4;
1 ≤ Zn ≤ 15;
0,05 ≤ Mn ≤ 2;
optional ferner umfassend;
0,05 ≤ Al ≤ 0,4;
0,05 ≤ Sn ≤ 2;
und als Rest Cu mit 80 ≤ Cu ≤ 96,95 und unvermeidbare Verunreinigungen insgesamt nicht mehr als 0,5 Gew.-%, wobei diese Ni und/oder Pb mit insgesamt nicht mehr als 0,25 Gew.-% enthalten.

2. Verwendung nach Anspruch 1, **dadurch gekennzeichnet, dass** die Kupferlegierung zur Herstellung von Pressverbinder verwendet wird.

3. Verwendung nach Anspruch 1, **dadurch gekennzeichnet, dass** die Kupferlegierung zur Herstellung von Armaturen mit festem Pressanschluss verwendet wird.

4. Verwendung nach einem der Ansprüche 1 bis 3, **dadurch gekennzeichnet, dass** 5 Gew.-% ≤ Zn ≤ 15 Gew.-%.

5. Verwendung nach einem der Ansprüche 1 bis 4 **dadurch gekennzeichnet, dass** 0,2 Gew.-% ≤ Mn ≤ 0,6 Gew.-%.

6. Verwendung nach Anspruch 1, **dadurch gekennzeichnet, dass** die unvermeidbaren Verunreinigungen insgesamt mit nicht mehr als 0,25 Gew.-% enthalten sind.

7. Bauteile für Trinkwasserleitungen, nämlich Fittings und Armaturen derselben, zumindest teilweise bestehend aus einer Kupferlegierung, die umfasst, in Gew.-%:
2,8 ≤ Si ≤ 4;
1 ≤ Zn ≤ 15;
0,05 ≤ Mn ≤ 2;
optional ferner umfassend;
0,05 ≤ Al ≤ 0,4;
0,05 ≤ Sn ≤ 2;
und als Rest Cu mit 80 ≤ Cu ≤ 96,95 und unvermeidbare Verunreinigungen insgesamt nicht mehr als 0,5 Gew.-%, wobei diese Ni und/oder Pb mit insgesamt nicht mehr als 0,25 Gew.-% enthalten.

8. Bauteile nach Anspruch 7, **dadurch gekennzeichnet, dass** die Elemente Cu, Zn und Si zu mehr als 98 Gew.-% in Form eines α-Mischkristalls vorliegen.

9. Bauteile nach Anspruch 7 oder 8, **dadurch gekennzeichnet, dass** die Bauteile Pressverbinder sind.

10. Bauteile nach einem der Ansprüche 7 bis 9, **dadurch gekennzeichnet, dass** die Bauteile Armaturen mit festem Pressanschluss sind.

11. Bauteile nach einem der Ansprüche 7 bis 10, **dadurch gekennzeichnet, dass** 5 Gew.-% ≤ Zn ≤ 15 Gew.-%.

12. Bauteile nach einem der Ansprüche 7 bis 11, **dadurch gekennzeichnet, dass** 0,2 Gew.-% ≤ Mn ≤ 0,6 Gew.-%

## Claims

1. Use of a copper alloy for the manufacture of components for drinking-water pipes, namely valves and fittings for the same, the copper alloy comprising, in wt%:
2.8 ≤ Si ≤ 4,
1 ≤ Zn ≤ 15,
0.05 ≤ Mn ≤ 2,
optionally further comprising:
0.05 ≤ Al ≤ 0.4,
0.05 ≤ Sn ≤ 2,
and, as the remainder, Cu with 80 ≤ Cu ≤ 96.95 and unavoidable impurities in total not more than 0.5 wt%, wherein said impurities contain Ni and/or Pb with in total not more than 0.25 wt%.

2. Use according to Claim 1, **characterized in that** the copper alloy is used for the manufacture of compression couplings.

3. Use according to Claim 1, **characterized in that** the copper alloy is used for the manufacture of valves and fittings with a permanent compression joint.

4. Use according to any one of Claims 1 to 3, **characterized in that** 5 wt% ≤ Zn ≤ 15 wt%.

5. Use according to any one of Claims 1 to 4, **characterized in that** 0.2 wt% ≤ Mn ≤ 0.6 wt%.

6. Use according to Claim 1, **characterized in that** the unavoidable impurities contained total is not more than 0.25 wt%.

7. Components for drinking-water pipes, namely valves and fittings for the same, at least partly consisting of a copper alloy comprising, in wt%:
2.8 ≤ Si ≤ 4,
1 ≤ Zn ≤ 15,
0.05 ≤ Mn ≤ 2,
optionally further comprising:
0.05 ≤ Al ≤ 0.4,
0.05 ≤ Sn ≤ 2,
and, as the remainder, Cu with 80 ≤ Cu ≤ 96.95 and unavoidable impurities in total not more than 0.5 wt%, wherein said impurities contain Ni and/or Pb with in total not more than 0.25 wt%.

8. Components according to Claim 7, **characterized in that** more than 98 wt% of the elements Cu, Zn and Si is present in the form of an α mixed crystal.

9. Components according to Claim 7 or 8, **characterized in that** the components are compression couplings.

10. components according to any one of Claims 7 to 9, **characterized in that** the components are valves or fittings with a permanent compression joint.

11. Components according to any one of Claims 7 to 10, **characterized in that** 5 wt% ≤ Zn ≤ 15 wt%.

12. Components according to any one of Claims 7 to 11, **characterized in that** 0.2 wt% ≤ Mn ≤ 0.6 wt%.

## Revendications

1. Utilisation d'un alliage de cuivre pour la fabrication de pièces pour des conduites d'eau potable, à savoir des raccords et robinetteries de ces conduites, dans laquelle l'alliage de cuivre comprend en % en poids :
2,8 ≤ Si ≤ 4 ;
1 ≤ Zn ≤ 15 ;
0,05 ≤ Mn ≤ 2 ;
comprenant en outre éventuellement :
0,05 ≤ Al ≤ 0,4 ;
0,05 ≤ Sn ≤ 2 ;
et en tant que reste Cu à une teneur de 80 ≤ Cu ≤ 96,95 et les impuretés inévitables à une teneur de pas plus de 0,5 % en poids au total, ces dernières contenant du Ni et/ou Pb à une teneur de pas plus de 0,25 % en poids au total.

2. Utilisation selon la revendication 1, **caractérisée en ce que** l'alliage de cuivre est utilisé pour la fabrication de raccords à serrer.

3. Utilisation selon la revendication 1, **caractérisée en ce que** l'alliage de cuivre est utilisé pour la réalisation de robinetteries avec un raccord serré fixe.

4. Utilisation selon l'une quelconque des revendications 1 à 3, **caractérisée en ce que** 5 % en poids ≤ Zn ≤ 15 % en poids.

5. Utilisation selon l'une quelconque des revendications 1 à 4, **caractérisée en ce que** 0,2 % en poids ≤ Mn ≤ 0,6 % en poids.

6. Utilisation selon la revendication 1, **caractérisée en ce que** les impuretés inévitables sont contenues à une teneur de pas plus de 0,25 % en poids au total.

7. Pièces pour des conduites d'eau potable, à savoir des raccords et robinetteries de ces conduites, constitués au moins en partie d'un alliage de cuivre comprenant en % en poids :
2,8 ≤ Si ≤ 4 ;
1 ≤ Zn ≤ 15 ;
0,05 ≤ Mn ≤ 2 ;
comprenant en outre éventuellement :
0,05 ≤ Al ≤ 0,4 ;
0,05 ≤ Sn ≤ 2 ;
et en tant que reste Cu à une teneur de 80 ≤ Cu ≤ 96,95 et les impuretés inévitables à une teneur de pas plus de 0,5 % en poids au total, ces dernières contenant du Ni et/ou Pb à une teneur de pas plus de 0,25 % en poids au total.

8. Pièces selon la revendication 7, **caractérisées en ce que** les éléments Cu, Zn et Si sont présents à plus de 98 % en poids sous la forme d'une phase cristalline α.

9. Pièces selon la revendication 7 ou 8, **caractérisées en ce que** les pièces sont des raccords à serrer.

10. Pièces selon l'une quelconque des revendications 7 à 9, **caractérisées en ce que** les pièces sont des robinetteries avec un raccord serré fixe.

11. Pièce selon l'une quelconque des revendications 7 à 10, **caractérisée en ce que** 5 % en poids ≤ Zn ≤ 15% en poids.

12. Pièce selon l'une quelconque des revendications 7 à 11, **caractérisée en ce que** 0,2 % en poids ≤ Mn ≤ 0,6 % en poids.
